# EUROPÄISCHE PATENTSCHRIFT

(11) **EP 1 070 560 B1**
(45) Veröffentlichungstag und Bekanntmachung des Hinweises auf die Patenterteilung: **01.12.2004**
(21) Anmeldenummer: 00114719.8
(22) Anmeldetag: 08.07.2000
(51) Int. Cl.: B22D 11/22

(54) **Verfahren zum Regeln der Kühlwasser-Durchflussgeschwindigkeit durch Kokillenbreitseiten**
Process for regulating the cooling water flow rate through the broad side walls of a continuous casting mould
Procédé pour réguler la vitesse de passage de l'eau de refroidissement à travers les parois larges de lingotières de coulée continue

(30) Priorität: 17.07.1999 DE 19933602; 06.11.1999 DE 19953504
(43) Veröffentlichungstag der Anmeldung: 24.01.2001
(73) Patentinhaber: SMS Demag AG, 40237 Düsseldorf (DE)
(72) Erfinder: Mossner, Wolfgang, 40699 Erkrath (DE); Plociennik, Uwe, 40882 Ratingen (DE)
(74) Vertreter: Valentin, Ekkehard, Dipl.-Ing.

(56) Entgegenhaltungen:
- EP-A- 0 101 521
- EP-A- 0 881 018
- PATENT ABSTRACTS OF JAPAN vol. 013, no. 519 (M-895), 20. November 1989 (1989-11-20) & JP 01 210157 A (SUMITOMO METAL IND LTD), 23. August 1989 (1989-08-23)
- DATABASE WPI Section Ch, Week 199213 Derwent Publications Ltd., London, GB; Class M22, AN 1992-102281 XP002151601 & JP 04 046657 A (KAWASAKI STEEL CORP), 17. Februar 1992 (1992-02-17)

## Beschreibung

Die Erfindung betrifft ein Verfahren zum Regeln der Kühlwasser-Durchflußgeschwindigkeit durch Kokillenbreitseiten vom Gießstart bis zum Erreichen einer Soll-Gießgeschwindigkeit.

Zwischen der zur Wärmeabfuhr aus Platten einer Kokille erforderlichen Kühlwasser-Durchflußgeschwindigkeit und der sich dabei einstellenden Wärmestromdichte besteht ein unmittelbarer Zusammenhang.

Insbesondere beeinflußt die Kühlwassergeschwindigkeit und damit der Wärmetransport aus den Platten die Temperatur der dem Schmelzbad zugewandten Plattenoberflächen, von welchen wiederum die Ausbildung eines genügend wirksamen Schmierfilms aus einem aufzuschmelzenden Schmiermittelpulver zwischen Kokillenplatte und Strangschale abhängt.

Weitere Einflußgrößen sind hierbei die Plattendicke, die Gießgeschwindigkeit sowie die Temperatur der Schmelze im Tundish oberhalb der Überhitzungstemperatur T liquidus. Die Höhe der Wärmestromdichten beeinflußt zudem die Tendenz zur Bildung von Fehlern in der Strangschale, beispielsweise von Längsrissen an der Strangschalenoberfläche, wie dies in der Publikation MPT International 3/1997, Vol. 20, Seite 64/76 (Verlag Stahleisen Düsseldorf) beschrieben ist.

Zur Unterstützung eines raschen Aufbaues eines Gießpulverschmierfilms werden vielfach exotherme Gießpulver eingesetzt, die in kurzer Zeit genügend Flüssigphase bilden, um einen Schmierfilm für den Gießstart zu gewährleisten. Während des dann folgenden Übergangs von exothermen Angießpulvern zu granulierten Gießpulvern wird jedoch ein steiler Anstieg der Wärmestromdichte q [MW/m²] der Kokillenkreisläufe beobachtet, der auf einen zu dünnen Gießpulverschmierfilm im Meniskusbereich der Kokille zurückzuführen ist.

In diesem Zusammenhang ist es bekannt, dass die Wärmestromdichte q in Abhängigkeit der Stahlanalyse und des verwendeten Gießpulvers differiert. Insbesondere werden für rissempfindliche HSLA- Medium Carbon-Stähle basische Gießpulver, Basengrad B > 1, eingesetzt, die den Wärmedurchgang durch die Gießpulverschlacke über eine porös-kristalline Teilschicht kupferseitig herabsetzen. Damit wird die werkstoffspezifische Wärmestromdichte q rissempfindlicher Stähle begrenzt.
Die Berechnung des Basengrades von Gießpulvern ist aus der Literatur hinreichend bekannt.

Versuche mit unterschiedlichen Kühlwassermengen haben gezeigt, daß die Kühlwassermenge und damit zusammenhängend die Kühlwasser-Durchflußgeschwindigkeit V_{Kokille} einen deutlichen Einfluß auf die Tendenz zur Bildung von Längsrissen in den Startbrammen haben. Beispielsweise kann oberhalb der erkannten "kritischen Wärmestromdichte - q krit" und insbesondere in Funktion der Gießgeschwindigkeit eine lokale Schädigung des Strangschalenwachstums aufgrund eines zu dünnen Schmierfilms bzw. eines lokal unterbrochenen Gießpulverschmierfilms im Meniskusbereich zu Längsdepressionen führen, die bei Überschreitung der werkstoffspezifischen Hochtemperaturzähigkeitsgrenze anschließend zu Längsrissen aufreißen können.

Über online angezeigte Wärmestromdichten der Kokillen-Breitseitenkreisläufe läßt sich der Zeitpunkt des Übergangs in den Bereich der kritischen Wärmestromdichte bestimmen bzw. überwachen(EP-A -0 881 018).

Durch eine zeitabhängige integrative Regelung der Kokillenwasser-Durchflußgeschwindigkeit in Abhängigkeit der gemessenen Wärmestromdichten wird der Wärmedurchgangskoeffizient α (Alpha) durch die Kokillenwand reduziert, was einen kurzfristigen Temperaturanstieg an der Kontaktoberfläche der Kupfer-Plattenwand stahlseitig zur Folge hat.

Es sind Systeme bekannt, bei denen mittels in der Kokillenwand eingelassener Thermoelemente die Temperaturänderung und Temperaturverteilung über die Gießzeit beobachtet und über Differenzwertbildung eine Durchbruchsicherung aufgebaut wird.

Aus dem Dokument DE 41 17 073 C2 ist es bekannt, mit Hilfe einer kalorimetrischen Messung an einer Brammenkokille den integralen und spezifischen Wärmetransport an jeder einzelnen Kupferplatte zu bestimmen. Ein Vergleich der spezifischen Wärmeströme von der dem Stahl zugewandten Kupferplattenseite, speziell der Schmalseiten mit denen der zwei Breitseiten, ermöglicht die Regelung der Schmalseitenkonizität unabhängig von den im einzelnen gewählten Gießparametern. Die bekannte Vorrichtung eignet sich nicht für eine sichere Früherkennung einer akuten Durchbruchgefahr.

Aus der DE 24 15 224 C3 ist eine Plattenkokille für Brammen bekannt, deren Kokillenwände Kühlkammem besitzen, die begrenzte Kühlbereiche umfassen. An die Wasserzu- und -abflußleitungen der Breitseiten sind Meßglieder zur Bestimmung der abgeführten Wärmemenge bzw. der Kühlleistung angeschlossen. Weiterhin wird in den Meßgliedem gleichzeitig ein Durchschnittsschwert der Kühlleistung der Kühlkammem gebildet, welcher einem Durchschnittsbildner zugeleitet wird, mit dem die Konizität der Schmalseiten gesteuert werden kann. Eine Durchbruchfrüherkennung mit zufriedenstellender Genauigkeit ist allein aufgrund der Messung der Wärmeströme in der Kokille jedoch nicht möglich.

Aus einer Reihe von Schriften, bspw. DE-OS 15 08 966, DAS 23 19 323, DE-PS 23 20 277, DE-PS 24 40 273 und DE 34 23 475 C2 ist es bekannt, die Strangschalendicke über Messungen der Kokillenwandtemperatur oder der aus der Kokille abgeführten Wärmemenge zu steuern.

Allen diesen bekannten Methoden ist gemeinsam, daß die Kokille bzw. die gesamte Anlage nach Meßwerten im Vergleich zu vorgegebenen Soll-Werten gesteuert wird, wobei jedoch offen ist, inwieweit die vorgegebenen Soll-Werte den tatsächlichen Gegebenheiten oder Erfordernissen Rechnung tragen.

Aus der DE 197 14 217 A1 ist es bekannt, daß bei einem Verfahren zum Metallstranggießen, insbesondere zum Herstellen von Stahl-Dünnbrammen bei dem zur Schlackenbildung auf den Badspiegel der Kokille ein Gießpulver aufgegeben wird, eine fehlerfreie Produktion mit erheblich geringerer Gefahr von Längsrissen erreicht wird, wenn das Gießpulver vor dem Aufgeben mit Energie derart angereichert wird, daß durch exotherme Reaktionen zusätzliche Energie im Bereich der freien Badoberfläche wirksam wird. Ein hierzu geeignetes Gießpulver setzt sich aus CaSi und einem als Sauerstofflieferant dienenden Metalloxid und/oder Luft zusammen.

Und schließlich offenbart die EP 0 238 844 A1 ein Verfahren zum Angießen einer Stahlbandgießanlage. Die Stahlbandgießanlage ist mit einer Kokille mit gekühlten Schmalseitenwänden und Breitseitenwänden ausgerüstet. Die Kokille weist zur Aufnahme eines Gießrohres oberhalb eines formatbestimmenden Parallelabschnittes im Bereich der Breitseitenwände einen nach oben erweiterten Eingießbereich auf. Eine kurze Angießzeit ohne ein Steckenbleiben des Bandes wird dadurch erreicht, daß die Höhenlage des Gießspiegels wegverfolgt wird, daß der Bandabzug zwischen Auffüllung des formatbestimmenden Parallelabschnittes der Kokille und Bedecken der Gießrohraustrittsöffnungen gestartet wird und bis zur Erreichung der Soll-Gießspiegelhöhe auf eine Mindestabzugsgeschwindigkeit erhöht wird, bei welcher das Gießsumpfende unterhalb des formatbestimmenden Parallelabschnittes bleibt.

Ausgehend vom vorgenannten Stand der Technik liegt der Erfindung die Aufgabe zugrunde, eine Kokillenkühlwasserregelung der Kokillenbreitseiten während des Gießstarts anzugeben, mit der eine wirksame Reduzierung des Längsrißbefalles der Startbrammen bei einem geregelten Gießstart erreicht wird, und die sich zur Durchführung im Rahmen eines automatischen Angießprogrammes ohne Probleme eignet.

Die Lösung der Aufgabe gelingt bei einem Verfahren der im Oberbegriff von Anspruch 1 genannten Art mit der Erfindung dadurch, daß die Kühlwasser-Durchflußgeschwindigkeit von einer anfangs vorgegebenen Geschwindigkeit nach Maßgabe einer Änderung der Wärmestromdichte dieser integral derart angepaßt wird, daß bei einem Anstieg der Wärmestromdichte über die kritische Wärmestromdichte" (q krit) die Kühlwasserdurchflußgeschwindigkeit V_{Kokille}, die je nach Stahlqualität unterschiedlich sein kann, zunächst abgesenkt wird, bis sich die Wärmestromdichte q infolge eines Wieder-Hochfahrens der Kühlwasserdurchflußgeschwindigkeit bei einer erwünschten Wärmestromdichte einpendelt. Mit großem Vorteil kann durch das Verfahren nach der Erfindung die aus der Literatur bekannte kritische Wärmestromdichte" (q krit) vermieden werden.

Das erfindungsgemäße Verfahren zur Regelung der Durchflussgeschwindigkeit V_{Kokille} des Kokillenkühlwassers berücksichtigt die Bestimmung der kritischen Wärmestromdichte q krit in Abhängigkeit von der Stahlqualität und der verwendeten Gießpulver.

Eine Ausgestaltung des Verfahrens sieht vor, daß die Durchflußgeschwindigkeit des Kühlwassers (V_{Kokille} ) durch die Kokille integrativ derart abgesenkt wird, bis der Anstieg der Wärmestromdichte unterhalb der "kritischen Wärmestromdichteerhöhung (q krit) von 0,02 bis 0,1 [MW/m² sec], vorzugsweise unterhalb eines Wertes von 0,05 MW/m² sec] liegt.

Ferner wird erfindungsgemäß vorgeschlagen, daß zeitgleich mit dem Abflachen der Wärmestromdichteerhöhung dq die Durchflußgeschwindigkeit des Kühlwassers in Abhängigkeit von der Plattendicke der Kokillenbreitseite auf die Soll-Durchflußgeschwindigkeit angehoben wird.

Eine Unterstützung erfährt das Verfahren nach der Erfindung weiter dadurch, daß zu der Stützung eines raschen Aufbaues eines Gießpulverschmierfilms bei Angießbeginn bevorzugt exotherme Gießpulver eingesetzt werden.

Und weiterhin ist im Zusammenhang mit dem Verfahren nach der Erfindung entsprechend einer weiteren Einflußgröße hilfreich, daß die Regelung der Kokillen-Wasserkreisläufe nach Maßgabe der Dicke der Kupferplatten eingestellt wird.

Dabei kann von der an sich bekannten Maßnahme Gebrauch gemacht sein, daß die Durchflußgeschwindigkeit des Kühlwassers zusätzlich nach Maßgabe der Gießgeschwindigkeit eingestellt wird.

Insbesondere sind die vorgenannten Einflußgrößen für die Berücksichtigung eines Startprogrammes von Bedeutung, wenn das Verfahren beim Gießstart mit Hilfe eines automatischen Angießprogramms durchgeführt werden soll.

Das erfindungsgemäße Verfahren führt weiterhin zu reproduzierbaren, sicheren Ergebnissen, wenn es unter Zugrundelegung einer Überhitzungstemperatur im Tundish vor Angießbeginn zwischen T Liquidus + 25 und + 40 °C vorgenommen wird.

Und schließlich kann beim Verfahren nach der Erfindung von der Maßnahme Gebrauch gemacht sein, daß die Kühlwasserdurchflußgeschwindigkeit (V_{Kokille}) unter hilfsweiser Berücksichtigung einer visuellen Kontrolle der Oberflächenqualität des Gußstranges zusätzlich korrigiert wird. Eine derartige Beobachtung kann durch eine elektronische Kamera mit Bildübertragung zur Hauptsteuerbühne der Stranggießanlage problemlos durchgeführt werden.

Im folgenden wird die Erfindung anhand von Diagrammen (Figur 1 bis 3) des Verlaufs der Wärmestromdichte sowie der Gießgeschwindigkeit und der Durchflußgeschwindigkeit des Kühlmediums beim automatischen Angießvorgang mit konstanter Kokillendurchflußmenge und im Vergleich hierzu mit integrativer Änderung der KokillenDurchflußgeschwindigkeit während des Gießstarts nach der Erfindung gezeigt.

In Figur 1 bedeutet Ziff. 1 den Gießstart, Ziffer 2 die während des Gießstarts linear ansteigende Gießgeschwindigkeit [m/min], In Figur 2 bedeutet Ziff. 3 die Kühtwasser-Durchflußgeschwindigkeit [m/sec] und Ziff. 4 die Wärmestromdichte q = [MW/m²]. Dabei zeigt Fig. 2 in Abhängigkeit der im Gießstart ansteigenden Gießgeschwindigkeit den steilen Anstieg der Wärmestromdichte dq =[MW/m² sec] mit einem ausgeprägten Maximum und anschließender Dämpfung der Verlaufskurve (4). Figur 3 zeigt das Ergebnis der Erfindung: Steigen die Wärmestromdichten q der Kokillenbreitseiten oberhalb der errechneten theoretischen spezifischen Wärmeabfuhr nach automatischem Gießstart überproportional an, so wird die Durchflußgeschwindigkeit V_{Kokille} der Kokillen-Breitseiten integrativ abgesenkt, bis der Anstieg der Wärmestromdichten dq unterhalb der der kritischen Wärmestromdichteerhöhung von 0,05 MW/m² /sec liegt. Zeitgleich mit dem Abflachen der Wärmestromdichteerhöhung dq wird die Durchflußgeschwindigkeit V_{Kokille} in Abhängigkeit der Kupferplattendicke auf die Soll-Durchflußmenge angehoben.

Hierdurch wird der Steilanstieg der Wärmestromdichte, gemessen in MW/m² , oberhalb der empirisch gemessenen kritischen Wärmestromdichteerhöhung während der Beschleunigungsphase der Gießgeschwindigkeit auf Soll-Gießgeschwindigkeit abgefangen.

## Patentansprüche

1. Verfahren zum Regeln der Kühlwasser-Durchflußgeschwindigkeit V_{Kokille} durch Kokillenbreitseiten vom Gießstart bis zum Erreichen einer Soll-Gießgeschwindigkeit,
**dadurch gekennzeichnet,**
**daß** die Durchflußgeschwindigkeit des Kühlwassers von einer anfangs vorgegebenen Geschwindigkeit nach Maßgabe einer Änderung der Wärmestromdichte dieser integrativ angepaßt und bei einem Anstieg der Wärmestromdichte über die kritische Wärmestromdichte" (q krit) abgesenkt wird, bis sich die Wärmestromdichte infolge eines Wieder-Hochfahrens der Kühlwasserdurchflußgeschwindigkeit bei einer erwünschten Wärmestromdichte einpendelt.

2. Verfahren nach Anspruch 1,
**dadurch gekennzeichnet,**
**daß** die Durchflußgeschwindigkeit des Kühlwassers integrativ derart abgesenkt wird, bis der Anstieg der Wärmestromdichte unterhalb der kritischen Wärmestromdichteerhöhung" (q krit) von 0,02 bis 0,1 [MW/m² sec], vorzugsweise unterhalb eines Wertes von 0,05 MW/m² sec] liegt.

3. Verfahren nach Anspruch 1 oder 2,
**dadurch gekennzeichnet,**
**daß** zeitgleich mit dem Abflachen der Wärmestromdichteerhöhung [MW/m² sec] die Durchflußgeschwindigkeit des Kühlwassers in Abhängigkeit von der Plattendicke der Kokillenbreitseite auf die Soll-Durchflußgeschwindigkeit angehoben wird.

4. Verfahren nach Anspruch 1, 2 oder 3,
**dadurch gekennzeichnet,**
**daß** zur Unterstützung eines raschen Aufbaus eines Gießpulverschmierfilms bei Angießbeginn bevorzugt exotherme Gießpulver eingesetzt werden.

5. Verfahren nach einem oder mehreren der Ansprüche 1 bis 4,
**dadurch gekennzeichnet,**
**daß** die Regelung der Kokillen-Wasserkreisläufe nach Maßgabe der Dicke der Kupferplatten eingestellt wird.

6. Verfahren nach einem oder mehreren der Ansprüche 1 bis 5,
**dadurch gekennzeichnet,**
**daß** die Durchflußgeschwindigkeit des Kühlwassers zusätzlich nach Maßgabe der Gießgeschwindigkeit eingestellt wird.

7. Verfahren nach einem oder mehreren der Ansprüche 1 bis 6,
**dadurch gekennzeichnet,**
**daß** der Gießstart mit Hilfe eines automatischen Angießprogramms durchgeführt wird.

8. Verfahren nach einem oder mehreren der Ansprüche 1 bis 7,
**dadurch gekennzeichnet,**
**daß** eine Überhitzungstemperatur im Tundish vor Angießbeginn zwischen T liquidus + 25 und + 40 °C eingestellt wird.

9. Verfahren nach einem oder mehreren der Ansprüche 1 bis 8,
**dadurch gekennzeichnet,**
**daß** unter hilfsweiser Berücksichtigung einer visuellen Kontrolle der Oberflächenqualität des Gußstranges die Durchflußgeschwindigkeit des Kühlwassers, ggf. mit weiteren Gießparametern, zusätzlich korrigiert wird.

10. Verfahren nach einem oder mehreren der Ansprüche 1 bis 9
**dadurch gekennzeichnet,**
**daß** zur Regelung der Durchflußgeschwindigkeit V_{Kokille} des Kokillenkühlwassers die Bestimmung der kritische Wärmestromdichte q krit in Abhängigkeit der Stahlqualität und des verwendeten Gießpulvers berücksichtigt wird.

## Claims

1. A method for controlling the rate of flow V_{mould} of cooling water through chill-mould broadsides from the casting start-up until a nominal casting speed is reached,
**characterized in**
**that** the rate of flow of the cooling water is adapted, based on an initially preset rate, to the heat flux density in an integrative fashion in accordance with a change in this heat flux density, and in that the rate of flow of the cooling water is decreased if the heat flux density increases above the "critical heat flux density" (q crit), namely until the heat flux density levels out at a desired heat flux density due to the renewed increase in the rate of flow of the cooling water.

2. The method according to Claim 1,
**characterized in**
**that** the rate of flow of the cooling water is decreased in an integrative fashion until the increase in the heat flux density lies below the "critical heat flux density increase" (q crit) of 0.02-0.1 [MW/m² sec], preferably below a value of 0.05 MW/m² sec].

3. The method according to Claim 1 or 2,
**characterized in**
**that** the rate of flow of the cooling water in increased to the nominal rate of flow simultaneously with the leveling-out of the heat flux density increase [MW/m² sec], namely in dependence on the plate thickness of the chill-mould broadside.

4. The method according to Claim 1, 2 or 3,
**characterized in**
**that** an exothermic casting powder is preferably utilized at the beginning of the casting start-up in order to promote the rapid build-up of a casting powder lubricating film.

5. The method according to at least one of Claims 1-4,
**characterized in**
**that** the control of the chill-mould water circuits is adjusted in accordance with the thickness of the copper plates.

6. The method according to at least one of Claims 1-5,
**characterized in**
**that** the rate of flow of the cooling water is also adjusted in accordance with the casting speed.

7. The method according to at least one of Claims 1-6,
**characterized in**
**that** the casting start-up is carried out with the aid of an automatic casting start-up program.

8. The method according to at least one of Claims 1-7,
**characterized in**
**that** an overheating temperature between T liquidus + 25 and + 40 °C is adjusted in the tundish before the beginning of the casting start-up.

9. The method according to at least one of Claims 1-8,
**characterized in**
**that** the rate of flow of the cooling water is additionally corrected, if applicable, by means of other casting parameters based on a visual control of the surface quality of the billet being cast.

10. The method according to at least one of Claims 1-9,
**characterized in**
**that** the critical heat flux density q crit is determined in dependence on the steel quality and the casting powder used and taken into account in the control of the rate of flow V_{mould} of the chill-mould cooling water.

## Revendications

1. Procédé de régulation de la vitesse de passage de l'eau de refroidissement V_{lingotière} à travers les parois larges d'une lingotière depuis le début de la coulée jusqu'à atteinte d'une vitesse de coulée théorique,
**caractérisé en ce que**
la vitesse de passage de l'eau de refroidissement est adaptée de manière intégrative à partir d'une vitesse prédéfinie au départ en fonction d'un changement de la densité de flux thermique de celle-ci et, en cas de hausse de la densité de flux thermique au delà de la « densité de flux thermique critique » (q crit), est diminuée jusqu'à ce que la densité de flux thermique tourne autour d'une densité de flux thermique souhaitée suite à une remontée de la vitesse de passage de l'eau de refroidissement.

2. Procédé selon la revendication 1,
**caractérisé en ce que**
la vitesse de passage de l'eau de refroidissement est diminuée de manière intégrative jusqu'à ce que la hausse de densité de flux thermique se situe en dessous de l' « augmentation de densité de flux thermique critique » (q crit) qui est de 0,02 à 0,1 [MW/m² sec], de préférence en dessous d'une valeur de 0,05 [MW/m² sec].

3. Procédé selon la revendication 1 ou 2,
**caractérisé en ce que**
en même temps que le nivellement de l'augmentation de densité de flux thermique [MW/m² sec], la vitesse de passage de l'eau de refroidissement est augmentée en fonction de l'épaisseur de plaque de la paroi large de la lingotière jusqu'à la vitesse de passage théorique.

4. Procédé selon la revendication 1, 2 ou 3,
**caractérisé en ce que**
pour assister la création rapide d'un film lubrifiant en poudre de lingotière, on utilise en début de coulée de préférence des poudres de lingotière exothermes.

5. Procédé selon l'une quelconque des revendications 1 à 4,
**caractérisé en ce que**
la régulation des circuits d'eau de la lingotière est réglée en fonction de l'épaisseur des plaques en cuivre.

6. Procédé selon l'une quelconque des revendications 1 à 5,
**caractérisé en ce que**
la vitesse de passage de l'eau de refroidissement est réglée en plus en fonction de la vitesse de coulée.

7. Procédé selon l'une quelconque ou plusieurs des revendications 1 à 6,
**caractérisé en ce que**
le démarrage de coulée et réalisé à l'aide d'un programme de coulée automatique.

8. Procédé selon l'une quelconque ou plusieurs des revendications 1 à 7,
**caractérisé en ce que**
on règle dans le répartiteur, avant le début de la coulée, une température de surchauffe allant de T liquidus + 25 à + 40° C.

9. Procédé selon l'une quelconque ou plusieurs des revendications 1 à 8,
**caractérisé en ce que**
en tenant compte à titre auxiliaire d'un contrôle visuel de la qualité de surface de la barre coulée, on corrige en plus la vitesse de passage de l'eau de refroidissement, le cas échéant avec d'autres paramètres de coulée.

10. Procédé selon l'une quelconque ou plusieurs des revendications 1 à 9,
**caractérisé en ce que**
pour réguler la vitesse de passage V_{lingotière} de l'eau de refroidissement de la lingotière, on tient compte de la définition de la densité de flux thermique théorique q crit en fonction de la qualité de l'acier et de la poudre de lingotière utilisée.
